# EUROPÄISCHE PATENTSCHRIFT

(11) **EP 0 428 062 B1**
(45) Veröffentlichungstag und Bekanntmachung des Hinweises auf die Patenterteilung: **27.10.1993**
(21) Anmeldenummer: 90121352.0
(22) Anmeldetag: 08.11.1990
(51) Int. Cl.: E04F 19/04, B27K 3/02, B27K 3/16

(54) **Sockelleiste, Verfahren zu ihrer Herstellung sowie Anlage zur Durchführung des Verfahrens**
Skirting board, process for its manufacture and apparatus for carrying out said process
Plinthe, son procédé de fabrication ainsi que dispositif pour la mise en oeuvre du procédé

(30) Priorität: 11.11.1989 DE 3937575
(43) Veröffentlichungstag der Anmeldung: 22.05.1991
(73) Patentinhaber: Schock & Co. GmbH, D-73614 Schorndorf (DE)
(72) Erfinder: Burmester, Arno, Dr., W-1000 Berlin 38 (DE); Schramm, Eberhard, W-5758 Fründenberg-Strickherdicke (DE); Berger, Peter, W-4703 Bönen (DE)
(74) Vertreter: Hoeger, Stellrecht & Partner

(56) Entgegenhaltungen:
- DE-A- 2 421 446
- DE-B- 2 829 034
- GB-A- 21 862
- SOVIET INVENTIONS ILLUSTRATED, Woche J49, 26. Januar 1983, Sektion Ch:Chemical, Seite 9, Zusammenfassung Nr. 06619 J/49, Derwent Publications Ltd,London, GB; & SU-A-905 115 (AS BELOMETAL POLYM.) 15-02-1982

## Beschreibung

Die Erfindung betrifft eine Sockelleiste mit einem Holzwerkstoffkern, welcher mit einer Kunststoff-Außenschicht, insbesondere einer aufextrudierten Außenschicht aus thermoplastischem Kunststoff, beschichtet, vorzugsweise ummantelt ist. Im speziellen betrifft die Erfindung Sockelleisten, bei denen auf den Holzwerkstoffkern zunächst eine Haftvermittlerschicht aufgebracht, vorzugsweise eine Schmelzkleberschicht aufextrudiert wurde. Ferner betrifft die Erfindung ein Verfahren zur Herstellung einer derartigen Sockelleiste und eine Anlage zur Durchführung dieses Verfahrens.

Derartige Sockelleisten und ein solches Verfahren zu ihrer Herstellung sind aus der DE-AS 1 264 303 sowie der EP-0 210 297-B1 der Anmelderin bekannt; in letzterer werden als Materialien für den Holzwerkstoffkern Massiv- oder Sperrholz, ebenso aber auch Leisten aus Spanplatten- oder Hartfasermaterial empfohlen, und bei beiden bekannten Verfahren wird mit Holzwerkstoffkernen mit normalem Feuchtigkeitsgehalt (beispielsweise bei Preßspanleisten 3 bis 7 Gewichtsprozent) gearbeitet.

Da auch ein Mantel aus einer Schmelzkleberschicht und einer Schicht aus thermoplastischem Kunststoff eine Wasserdampfdiffusion in den Holzwerkstoffkern hinein nicht völlig verhindern kann, neigen auch die nach diesen bekannten Verfahren hergestellten Sockelleisten im verlegten Zustand zur Wellenbildung - von den Herstellern wird derzeit vorgeschrieben, daß eine Sockelleiste alle 20 bis 30 cm mit der Wand fest verbunden, z.B. vernagelt oder verschraubt, wird; werden nun Sockelleisten z.B. in einem Raum mit hoher Luftfeuchtigkeit oder in einem Neubau montiert, dessen Wände, wie üblich, noch nicht richtig ausgetrocknet sind, diffundiert Wasserdampf durch den Kunststoffmantel hindurch in den Holzwerkstoffkern, so daß sich dieser längt und sich die Sockelleiste zwischen ihren Befestigungspunkten von der Wand weg wölbt.

Zur Vermeidung dieses Nachteils ist es schon bekannt (DE-GM 81 31 739.5), bei einer Sockelleiste mit Holzwerkstoffkern im Durchlaufverfahren auf dem Holzwerkstoffkern zunächst mittels eines Schmelzklebers einen Metallfolienmantel zu befestigen und dann auf diesen eine weitere Schmelzkleberschicht sowie schließlich einen äußeren Kunststoffmantel aus thermoplastischem Kunststoff aufzuextrudieren. Dieses Verfahren ist jedoch relativ aufwendig, und außerdem kann es sich bei dem Metallfolienmantel nicht um einen völlig dampfdicht geschlossenen Schlauch handeln, sondern er muß eine Stoß- oder Überlappungsstelle aufweisen.

Der Erfindung lag die Aufgabe zugrunde, eine Sockelleiste der eingangs erwähnten Art auf kostengünstige Weise so auszubilden, daß ihre Tendenz zur Wellenbildung im montierten Zustand verringert ist.

Diese Aufgabe läßt sich erfindungsgemäß dadurch lösen, daß der Holzwerkstoffkern aus verleimtem Schichtholz oder einem Holzfasern und Bindemittel enthaltenden Holzwerkstoff besteht und die Holzzellen bei der Montage der Sockelleiste eine den natürlichen Wassergehalt des Holzwerkstoffs übersteigende Wassermenge enthalten. Bevorzugt werden Ausführungsformen, bei denen es sich bei dem verleimten Schichtholz um Sperrholz handelt.

Bei der erfindungsgemäßen Sockelleiste ist eine weitere Erhöhung des Feuchtigkeitsgehalts des Holzwerkstoffkerns im verlegten, d. h. im montierten Zustand der Sockelleiste so gut wie unmöglich, auch wenn diese z. B. an einer noch nicht ausgetrockneten Neubauwand montiert wurde. Wenn andererseits aufgrund der in einem Raum herrschenden niedrigen Luftfeuchtigkeit im Laufe der Zeit Feuchtigkeit aus dem Holzwerkstoffkern heraus und durch dessen Beschichtung hindurchdiffundiert, so führt dies nicht zu einer Wellenbildung der montierten Sockelleiste, sondern diese wird sich im Gegenteil noch straffer an die Wand anlegen, weil der Holzwerkstoffkern dann die Tendenz zum Schrumpfen, d. h. zum Verkürzen der Sockelleiste hat.

Eine erfindungsgemäße Sockelleiste hat nicht nur den Vorteil, daß sie im montierten Zustand nicht zu einer Wellenbildung neigt, sondern sie erlaubt es auch, den Abstand der Befestigungspunkte der Sockelleiste an der Wand beträchtlich zu vergrößern, insbesondere auf ca. 60 cm, so daß sich bei der Montage Befestigungselemente und Zeit einsparen lassen.

Besonders vorteilhaft ist es, wenn die Holzzellen des Holzwerkstoffkerns ein hygroskopisches Salz enthalten. Dieses dient im wesentlichen dazu, den erhöhten Wassergehalt im Holzwerkstoffkern zurückzuhalten.

Bei den bekannten Verfahren zur Sockelleistenherstellung gemäß den vorstehend zitierten Veröffentlichungen durchläuft der Holzwerkstoffkern ein Extrusionswerkzeug oder hintereinander zwei Extrusionswerkzeuge zum Aufbringen der Schmelzkleberschicht und der Schicht aus thermoplastischem Kunststoff. Erfindungsgemäß lassen sich nun Sockelleisten nach der vorliegenden Erfindung ohne einen zusätzlichen Arbeitsgang selbst bei hohen Fertigungsgeschwindigkeiten dadurch herstellen, daß im Durchlaufverfahren zunächst der Holzwerkstoffkern mit Wasser oder einer wässrigen Lösung eines hygroskopischen Salzes getränkt wird, indem an den Holzwerkstoffkern quer zu seiner Laufrichtung eine Druckdifferenz angelegt und auf der Seite des höheren Drucks das Wasser oder die Salzlösung zugeführt wird, und daß dann die Außenschicht aus thermoplastischem Kunststoff auf den Holzwerkstoffkern aufextrudiert wird, ehe die durch die Tränkmittelzufuhr bewirkte Längung des Holzwerkstoffkerns ihr Maximum erreicht hat. Dabei wird zweckmäßigerweise ein einen ringsum geschlossenen Kanal bildendes Extrusionswerkzeug zum Aufbringen der Schmelzkleberschicht, sofern vorhanden, und der Außenschicht verwendet, wobei der Kanalquerschnitt an den Querschnitt der fertigen Sockelleiste angepaßt ist.

Für den mit der Herstellung von Sockelleisten der eingangs erwähnten Art vertrauten Fachmann muß es in höchstem Maße erstaunlich sein, daß sich erfindungsgemäße Sockelleisten herstellen lassen, ohne daß die aufgetragene(n) Kunststoffschicht(en) infolge vom Holzwerkstoffkern erzeugter Dampfblasen Unebenheiten aufweisen; wesentlich scheint in diesem Zusammenhang zu sein, daß das Wasser so kurzfristig vor der Beschichtung des Holzwerkstoffkerns in diesen eingebracht wird, daß ein nennenswertes Quellen des Holzwerkstoffkerns noch nicht stattfinden konnte; das Wasser bzw. die Salzlösung kann in der kurzen Zeit nämlich nur in die Zellumina gelangen, wodurch noch keine nennenswerte Quellung bewirkt wird, und erst allmählich diffundiert das Tränkmittel von den Zellumina in die Zellwände. Des weiteren muß es für den Fachmann überraschend sein, daß es überhaupt gelingt, Wasser bei einer Herstellung der Sockelleisten im Durchlaufverfahren in nennenswertem Maße in den Holzwerkstoffkern einzubringen, vor allem wenn dieser aus Hartfaser- oder MDF-Platten hergestellt wurde (MDF = medium density fiber board); bei dem erfindungsgemäßen Verfahren wird der leistenförmige Holzwerkstoffkern nicht einfach durch Wasser bzw. eine wässrige Lösung des verwendeten hygroskopischen Salzes hindurchgezogen, sondern in einem einen rundum geschlossenen Kanal bildenden Werkzeug einerseits mit der unter Druck stehenden Flüssigkeit und andererseits mit einem Vakuum beaufschlagt, wodurch es selbst bei einer verhältnismäßig hohen Durchlaufgeschwindigkeit des Holzwerkstoffkerns gelingt, ausreichende Mengen Wassers bzw. der Salzlösung in den Holzwerkstoffkern einzubringen.

Die Tränkung natürlichen Holzes mit verschiedenen Tränkungsmitteln zum Zwecke der Holzkonservierung ist bereits bekannt; so geht es z.B. aus der DE-OS 25 35 274 als bekannt hervor, Profilleisten aus Fichten- oder Kiefernholz mit einer Kunstharzolösung zu tränken, indem die Profilleisten in einem Druckbehälter zunächst einem Vakuum ausgesetzt werden, worauf der Druckbehälter mit dem Tränkungsmittel geflutet und unter Druck gesetzt und schließlich evakuiert wird; reaktive Harze führen beim Holz dabei zu einem stabilisierenden Effekt und zu einer geringeren Wasseraufnahme. Aufgrund der Behandlung in einem Druckbehälter handelt es sich bei diesem bekannten Verfahren um eine chargenweise Behandlung des Holzes.

Des weiteren ist es aus der DE-PS 24 21 446 bekannt, eine Dimensionsstabilisierung von Holz dadurch zu erreichen, daß dieses zunächst mit Polyalkylenglykol getränkt und dann mit dampfförmigem Isocyanat behandelt wird. Diese beiden Substanzen besitzen die Eigenschaft, das Holz ungefähr bis zum gleichen Volumen quellen zu lassen wie bei einer Tränkung mit Wasser, wobei durch die Behandlung mit Isocyanat nach der Tränkung mit Polyalkylenglykol in den Holzzellwänden ein wasserunlösliches Reaktionsprodukt gebildet wird.

Weitere Holzveredelungsverfahren ergeben sich aus dem Bericht Nr. 4, Dezember 1970, Seiten 122 bis 125 der Bundesanstalt für Materialprüfung und Materialforschung. Aus dieser Literaturstelle ergibt sich als Quintessenz die Lehre, Holz in eine Kochsalzlösung einzutauchen, bis das Holz mit der Kochsalzlösung getränkt ist, um so zu erreichen, daß nach Verdunsten des Wassers das Salz in der Zellwand zurückbleibt und deren Hohlräume teilweise ausfüllt, um das Schwinden des Holzes zu beschränken; dadurch soll insbesondere eine Rißbildung beim Trocknen von Holz verhindert werden.

Zielrichtung der vorliegenden Erfindung ist jedoch etwas völlig anderes: Abgesehen davon, daß für den Kern der erfindungsgemäßen Sockelleiste nicht natürliches Holz verwendet wird, im Durchlaufverfahren gearbeitet werden soll und durch Anwendung von Druck sowie eines Vakuums das Tränkmittel in den Holzwerkstoff eingepreßt bzw. eingesaugt wird, soll die Außenschicht aus thermoplastischem Kunststoff sowie gegebenenfalls die Schmelzkleberschicht unmittelbar nach dem Tränken des Holzwerkstoffkerns auf diesen aufextrudiert werden, solange sich das gesamte Tränkungsmittel noch im Holzwerkstoff befindet und ehe die durch das Tränkmittel bewirkte Längung des Holzwerkstoffkerns stattgefunden bzw. ihr Maximum erreicht hat.

Natürlich kann jedes hygroskopische Salz oder Salzgemisch verwendet werden, erfindungsgemäß wird als hygroskopisches Salz jedoch Kochsalz bevorzugt, und zwar nicht nur deshalb, weil dieses besonders billig ist, sondern weil es sich bezüglich des Vermeidens unerwünschter Längungen der Sockelleisten als besonders wirksam erwiesen hat. Grundsätzlich könnte der Holzwerkstoffkern zwar auch nur mit Wasser getränkt werden, arbeitet man jedoch mit einer Salzlösung, so sind geringere Tränkungsmittelmengen ausreichend, um das unerwünschte Längen der Sockelleisten zu verhindern, und außerdem erzielt man mit dem hygroskopischen Salz eine dauerhafte Wirkung des Tränkungseffekts. Vorteilhaft ist eine Erwärmung des Tränkungsmittels auf insbesondere ca. 60°C, weil dadurch das Absorptionsvermögen des Holzwerkstoffkerns verbessert wird.

Bei einer bevorzugten Ausführungsform des erfindungsgemässen Verfahrens wird der Holzwerkstoffkern unmittelbar vor dem Tränken kurzfristig verhältnismäßig hohen Temperaturen ausgesetzt, d.h. es erfolgt eine schockartige Behandlung des Holzwerkstoffkerns mit hohen Temperaturen, wodurch sich das Absorptionsvermögen des Holzwerkstoffs für das Tränkungsmittel beträchtlich steigern läßt. Bevorzugt werden Temperaturen zwischen 150°C und 350°C angewandt, insbesondere eine Temperatur von ca. 300°C. Dabei ist es von Vorteil, wenn der Holzwerkstoffkern vor der Temperaturbehandlung mit Wasser oder einer Salzlösung beaufschlagt, z.B. gespült oder besprüht, wird; bei der Temperaturbehandlung entstehender Wasserdampf dringt dann in den Holzwerkstoffkern ein und verbessert das Absorptionsvermögen des Holzwerkstoffs für das Tränkungsmittel. Die Menge des aufgebrachten Wassers beeinflußt das Absorptionsverhalten des Holzwerkstoffkerns in der Tränkvorrichtung.

Schließlich betrifft die Erfindung eine Anlage zur Durchführung des erfindungsgemäßen Verfahrens, und diese Anlage zeichnet sich dadurch aus, daß in Vorschubrichtung nach einer Vorschubvorrichtung für den Holzwerkstoffkern und vor einer Extrudiervorrichtung zum Aufbringen der Kunststoff-Außenschicht eine Tränkvorrichtung angeordnet ist, welche einen bis auf eine Einlaß- und auf eine Auslaßöffnung, deren Gestalt der Querschnittsform des Holzwerkstoffkerns angepaßt ist, geschlossenen Durchlaufkanal für den Holzwerkstoffkern besitzt, und daß zwei einander gegenüberliegende Wände des Durchlaufkanals mit Öffnungen zum Zuführen des Wassers oder der Salzlösung auf der einen Seite und zum Anlegen eines Unterdrucks auf der anderen Seite versehen sind.

Bei der Konzipierung der erfindungs- gemäßen Anlage wurde von Anlagen ausgegangen, wie sie bei- spielsweise die DE-AS 1 264 303 oder die EP-0 210 297-B1 zeigen, d. h. von Anlagen, die eine Extrudiervorrichtung zum Aufbringen der Kunststoff-Außenschicht und gegebenen- falls einer Schmelzkleberschicht sowie eine vor dieser an- geordnete Vorschubvorrichtung für den liestenförmigen Holzwerkstoffkern aufweisen.

Um genau definierte und reproduzierbare Verhältnisse im Holzwerkstoff zu Schaffen, insbesondere im Hinblick auf das unterschiedliche Absorptionsvermögen der verwendbaren Holzwerkstoffe, wie Sperrholz, Preßspan- oder Hartfaserleisten, empfiehlt es sich, an die Zuführöffnung des Durchlaufkanals eine Tränkmittelleitung anzuschließen, welche mit einem Durchflußmengenmesser und einer mit diesem verbundenen Steuervorrichtung zur Bemessung der zugeführten Wassermenge bzw. Salzlösungsmenge versehen ist. Zur noch genaueren Einhaltung einer vorgegebenen Tränkmittelmenge im Holzwerkstoff weist eine bevorzugte Ausführungsform der erfindungsgemäßen Anlage zwischen der Tränkvorrichtung und der Extrudiervorrichtung einen Feuchtemesser auf, um den Feuchtigkeitsgehalt des in Tränkvorrichtung verlassenden Holzwerkstoffkerns zu ermitteln, wobei sich dann empfiehlt, die Unterdruckquelle und/oder die Tränkmittelmengensteuervorrichtung durch den Feuchtemesser zu steuern.

Um das Tränkungsmittel leichter und schneller in den Holzwerkstoff einbringen zu können, wird ferner empfohlen, vor der Tränkvorrichtung eine Heizvorrichtung zum Erhitzen des Holzwerkstoffkerns anzuordnen, die vorteilhafterweise mit einer Vorrichtung zum Beaufschlagen des Holzwerkstoffkerns mit Wasser kombiniert ist.

Bevorzugt werden Sockelleisten mit einem Hartfaserkern, welcher einen mittleren Feuchtigkeitsgehalt von ca. 10 bis 25 % (Gewichtsprozent) bei Verwendung von Wasser als Tränkmittel und von ca. 7 bis 20 % (Gewichtsprozent) bei Verwendung einer ca. 20 bis 28 %igen Lösung eines hygroskopischen Salzes (NaCl oder NaCl-KCl-Mischung) aufweist. Bevorzugt wird eine Mischung aus NaCl und KCl im Verhältnis von ca. 70 : 30 %. Für die üblicherweise zur Verfügung stehenden Qualitäten von Hartfaserleisten stellen diese Werte nach den bisherigen Erkenntnissen Schwellenwerte dar, die nicht unterschritten werden sollten, um eine schädliche Längung der montierten Sockelleisten zu verhindern; diese Schwellenwerte sind jedoch, wie sich bereits aus dem Vorstehenden ergibt, von der Qualität des Hartfasermaterials abhängig, und der Feuchtigkeitsgehalt kann bei Verwendung einer Salzlösung etwas reduziert werden.

Die Erfindung erlaubt Produktionsgeschwindigkeiten von mindestens 20 bis 25 m/min. und zwar selbst dann, wenn als Tränkungsmittel keine Salzlösung, sondern Wasser verwendet wird. Da derartige Holzwerkstoffkernleisten über ihre Länge nicht homogen sind, sei darauf hingewiesen, daß nach Herstellung der Sockelleisten ein bereichsweise unterschiedlicher Feuchtigkeitsgehalt durch Diffusion ausgeglichen wird.

Bei einer bevorzugten Ausführungsform der erfindungsgemässen Anlage hat die Tränkvorrichtung auf einer Länge von ca. 500 mm 36 Bohrungen mit einem Durchmesser von 8 mm, d.h. rund 7 Bohrungen je 100 mm Länge der Tränkvorrichtung. Diese Anzahl wird jedoch in Abhängigkeit von der Durchlaufgeschwindigkeit des Holzwerkstoffkerns variiert.

Der vorstehend erwähnte Feuchtemesser wird zweckmäßigerweise derjenigen Seite der Holzwerkstoffkernleiste benachbart angeordnet, an der in der Tränkvorrichtung das Tränkungsmittel abgesaugt wurde.

Zweckmäßigerweise wird die gegebenenfalls mit einer Wassersprühvorrichtung kombinierte Heizvorrichtung (in Durchlaufrichtung) vor der Vorschubvorrichtung angeordnet, obwohl sie grundsätzlich auch zwischen der Vorschubvorrichtung und der Tränkvorrichtung angeordnet werden könnte.

Bei dem erfindungsgemäßen Verfahren wird vorzugsweise mit einer ca. 20 bis 28 %igen Salzlösung gearbeitet.

Natürlich ist die Länge der Tränkvorrichtung und der dieser gegebenenfalls vorgeschalteten Heizvorrichtung von der Durchlaufgeschwindigkeit, d.h. von der Produktionsgeschwindigkeit, abhängig.

Bei Hartfasermaterial als Holzwerkstoff sollte der Tränkmittelgehalt (Salzlösungsgehalt) zwischen ca. 10 % (Gewichtsprozent) und ca. 25 % liegen, er kann aber auch bis zu 30 % betragen; bevorzugt wird bei einer ca. 20 bis 28 %igen NaCl-KCl-Lösung, welche besonders vorteilhaft ist, in einem Hartfaserkern ein Tränkmittelgehalt von ca. 14 % bis ca. 18 %.

Versuche an Hartfaser-Kernleisten, die nach dem erfindungsgemäßen Verfahren mit einer 25 %igen Kochsalzlösung imprägniert worden waren, zeigten, daß der Längungsvorgang eine erhebliche Zeit beansprucht und die Längung ihr Maximum erst erreichte, wenn der Wassergehalt der nicht-beschichteten Kernleisten bereits wieder zurückgegangen war.

Weitere Merkmale, Vorteile und Einzelheiten der Erfindung ergeben sich aus den beigefügten Ansprüchen und/oder aus der nachfolgenden Beschreibung einer in der beigefügten Zeichnung schematisch dargestellten bevorzugten Ausführungsform der erfindungsgemäßen Anlage.

Diese zeigt rechts ein Magazin 10 für Holzwerkstoff-Kernleisten 12, die die Anlage in Richtung des Pfeils A durchlaufen, so daß jede Kernleiste nacheinander eine Wassersprühvorrichtung 13, eine Heizvorrichtung 14, eine Vorschubvorrichtung 16, eine Tränkvorrichtung 18 und eine Extrudiervorrichtung 20 durchläuft. Das Magazin 10 ist mit Vorschubwalzen 22 versehen, die jeweils eine Kernleiste erfassen, und der Wassersprühvorrichtung 13 und einem Kanal 14a der Heizvorrichtung zuführen, in der die nasse Kernleiste während des Durchlaufs einer Temperatur von ca. 300°C ausgesetzt wird. Die Kernleiste wird dann von Transportbändern 16a und 16b der Vorschubvorrichtung 16 erfaßt und von der Heizvorrichtung abgezogen sowie in einen Kanal 18a der Tränkvorrichtung 18 eingeschoben; außerdem fördert die Vorschubvorrichtung 16 die Kernleiste durch einen Kanal 20a der Extrudiervorrichtung 20 hindurch. Letztere braucht nicht näher beschrieben zu werden, da es sich um eine Extrudiervorrichtung handeln kann, wie sie in der DE-AS 1 264 303 oder in der EP-0 210 297-B1 gezeichnet und beschrieben ist.

An die den Kanal 18a bildende Tränkvorrichtung 18 ist eine Tränkmittelzufuhrleitung 18b angeschlossen, in der sich ein Durchflußmengenmesser 18c befindet und die zu nicht dargestellten Bohrungen in der gemäß der Zeichnung oberen Wand des Kanals 18a führt. Auch die gegenüberliegende, untere Wand des Kanals 18a ist mit Bohrungen versehen, an die über Saugleitungen 18d Vakuumpumpen 18e angeschlossen sind.

Zwischen der Tränkvorrichtung 18 und der Extrudiervorrichtung 20 ist, der Unterseite der durchlaufenden Kernleiste 12 benachbart, ein Feuchtigkeitsmesser 30 angeordnet, mit dem berührungslos laufend der Feuchtigkeitsgehalt der Kernleisten 12 gemessen wird. Über einen nicht dargestellten Regelkreis steuern der Feuchtigkeitsmesser 30 und der Durchflußmengenmesser 18c eine gleichfalls nicht dargestellte Dosiervorrichtung in der Tränkmittelzufuhrleitung 18b sowie gegebenenfalls die Vakuumpumpen 18e.

Bevorzugt wird über die Saugleitungen 18d ein Vakuum zwischen 0,6 und 0,9 at angelegt und das Tränkungsmittel mit einem Überdruck von zwischen ca. 0,3 und ca. 3,0 bar zugeführt.

Bevorzugt werden die Holzwerkstoff-Kernleisten 12 in der Extrudiervorrichtung 20 mit der Schmelzkleberschicht und der Außenschicht aus einem thermoplastischen Kunststoff vollständig ummantelt.

Vorteilhafterweise versieht man die Anlage mit einer Aufbereitungseinrichtung zur Aufbereitung der Tränkmittelflüssigkeit.

## Patentansprüche

1. Sockelleiste mit einem Holzwerkstoffkern, welcher mit einer Kunststoff-Außenschicht, insbesondere einer aufextrudierten Außenschicht aus thermoplastischem Kunststoff beschichtet, vorzugsweise ummantelt ist,
**dadurch gekennzeichnet**,
daß der Holzwerkstoffkern aus verleimtem Schichtholz oder einem Holzfasern und Bindemittel enthaltenden Holzwerkstoff besteht und daß die Holzzellen bei der Montage der Sockelleiste eine den natürlichen Wassergehalt des Holzwerkstoffs übersteigende Wassermenge enthalten.

2. Sockelleiste nach Anspruch 1, dadurch gekennzeichnet, daß die Holzzellen ein hygroskopisches Salz enthalten.

3. Sockelleiste nach Anspruch 2, dadurch gekennzeichnet, daß das Salz Kochsalz, Magnesiumchlorid, Kaliumchlorid oder eine Mischung aus wenigstens zwei dieser Salze ist.

4. Sockelleiste nach Anspruch 2 oder 3, dadurch gekennzeichnet, daß der Salz-Wasser-Gehalt des Holzwerkstoffs unmittelbar nach der Kunststoffbeschichtung mindestens ca. 7 Gew. % beträgt.

5. Verfahren zur Herstellung einer Sockelleiste nach Anspruch 1, dadurch gekennzeichnet, daß im Durchlaufverfahren zunächst der Holzwerkstoffkern mit Wasser oder einer wässrigen Lösung eines hygroskopischen Salzes getränkt wird, indem an den Holzwerkstoffkern quer zu seiner Laufrichtung eine Druckdifferenz angelegt und auf der Seite des höheren Drucks das Wasser oder die Salzlösung zugeführt wird, und daß dann die Außenschicht aus thermoplastischem Kunststoff auf den Holzwerkstoffkern aufextrudiert wird, ehe die durch die Tränkmittelzufuhr bewirkte Längung des Holzwerkstoffkerns ihr Maximum erreicht hat.

6. Verfahren nach Anspruch 5, dadurch gekennzeichnet, daß eine Kochsalzlösung verwendet wird.

7. Verfahren nach Anspruch 5 oder 6, dadurch gekennzeichnet, daß eine ungefähr 20 bis 28 %ige Salzlösung verwendet wird.

8. Verfahren nach einem der Ansprüche 5 bis 7, dadurch gekennzeichnet, daß die Druckdifferenz mindestens 0,3 bar beträgt.

9. Verfahren nach einem der Ansprüche 5 bis 8, dadurch gekennzeichnet, daß auf der einen Seite des Holzwerkstoffkerns das Wasser oder die Salzlösung unter Druck zugeführt und auf der gegenüberliegenden Seite des Holzwerkstoffkerns ein Vakuum angelegt wird.

10. Verfahren nach einem der Ansprüche 5 bis 9, dadurch gekennzeichnet, daß das Tränkmittel erwärmt wird, insbesondere auf ca. 50 bis 60 °C.

11. Verfahren nach einem der Ansprüche 5 bis 10, dadurch gekennzeichnet, daß der Holzwerkstoffkern unmittelbar vor der Tränkung erhitzt wird.

12. Verfahren nach Anspruch 11, dadurch gekennzeichnet, daß der Holzwerkstoffkern einer Temperatur zwischen 150°C und 350°C, insbesondere von ca. 300°C, ausgesetzt wird.

13. Verfahren nach Anspruch 11 oder 12, dadurch gekennzeichnet, daß der Holzwerkstoffkern vor dem Erhitzen mit einer Flüssigkeit, insbesondere mit Wasser, beaufschlagt, insbesondere besprüht wird.

14. Anlage zur Durchführung des Verfahrens nach Anspruch 5, dadurch gekennzeichnet, daß in Vorschubrichtung nach einer Vorschubvorrichtung (16) für den Holzwerkstoffkern (12) und vor einer Extrudiervorrichtung (20) zum Aufbringen der Kunststoff-Außenschicht eine Tränkvorrichtung (18) angeordnet ist, welche einen bis auf eine Einlaß- und auf eine Auslaßöffnung, deren Gestalt der Querschnittsform des Holzwerkstoffkerns (12) angepaßt ist, geschlossenen Durchlaufkanal (18a) für der Holzwerkstoffkern (12) besitzt, und daß zwei einander gegenüberliegende Wände des Durchlaufkanals (18a) mit Öffnungen zum Zuführen des Wassers oder der Salzlösung auf der einen Seite und zum Anlegen eines Unterdrucks auf der anderen Seite versehen sind.

15. Anlage nach Anspruch 14, dadurch gekennzeichnet, daß an die Zuführöffnungen des Durchlaufkanals (18a) eine Tränkmittelleitung (18b) angeschlossen ist, welche mit einem Durchflußmengenmesser (18c) und einer mit diesem verbundenen Steuervorrichtung zur Bemessung der zugeführten Wassermenge bzw. Salzlösungsmenge versehen ist.

16. Anlage nach Anspruch 14 oder 15, dadurch gekennzeichnet, daß zwischen der Tränkvorrichtung (18) und der Extrudiervorrichtung (20) ein Feuchtemesser (30) zur Ermittlung des Feuchtigkeitsgehalts des Holzwerkstoffkerns (12) vorgesehen ist.

17. Anlage nach Anspruch 16, dadurch gekennzeichnet, daß die Unterdruckquelle (18e) und/oder die Wassermengen-Steuervorrichtung durch den Feuchtemesser (30) steuerbar ist.

18. Anlage nach einem der Ansprüche 14 bis 17, dadurch gekennzeichnet, daß vor der Tränkvorrichtung (18) eine Heizvorrichtung (14) zum Erhitzen des Holzwerkstoffkerns (12) angeordnet ist.

19. Anlage nach Anspruch 18, dadurch gekennzeichnet, daß der Heizvorrichtung (14) eine Vorrichtung (13) zum Beaufschlagen des Holzwerkstoffkerns (12) mit Wasser oder einer wässrigen Salzlösung vorgeschaltet ist.

20. Anlage nach Anspruch 18 oder 19, dadurch gekennzeichnet, daß die Heizvorrichtung (14) vor der Vorschubvorrichtung (16) angeordnet ist.

21. Anlage nach einem der Ansprüche 14 bis 20, dadurch gekennzeichnet, daß die Tränkvorrichtung (18) unmittelbar vor der Extrudiervorrichtung (20) angeordnet ist.

## Claims

1. Skirting board comprising a wood material core coated, preferably encased, with a plastic outer layer, in particular an outer layer of thermoplastic material applied by extrusion, characterized in that the wood material core consists of glued laminated wood or a wood material containing wood fibers and binding agent and that during the fitting of the skirting board the wood cells contain an amount of water exceeding the natural water content of the wood material.

2. Skirting board as defined in claim 1, characterized in that the wood cells contain a hygroscopic salt.

3. Skirting board as defined in claim 2, characterized in that the salt is common salt, magnesium chloride, potassium chloride or a mixture of at least two of these salts.

4. Skirting board as defined in claim 2 or 3, characterized in that the salt-water content of the wood material immediately after coating with plastic is at least approximately 7 % by weight.

5. Process for the manufacture of a skirting board as defined in claim 1, characterized in that in a continuous procedure the wood material core is first impregnated with water or an aqueous solution of a hygroscopic salt by applying a difference in pressure to the wood material core transversely to its direction of travel and supplying the water or the salt solution to the side having the higher pressure, and that the outer layer consisting of thermoplastic material is then applied to the wood material core by extrusion before the elongation of the wood material core effected by the supply of impregnating agents has reached its maximum.

6. Process as defined in claim 5, characterized in that a common salt solution is used.

7. Process as defined in claim 5 or 6, characterized in that an approximately 20 to 28 % salt solution is used.

8. Process as defined in any of claims 5 to 7, characterized in that the difference in pressure is at least 0.3 bars.

9. Process as defined in any of claims 5 to 8, characterized in that on the one side of the wood material core the water or the salt solution is supplied under pressure and on the opposite side of the wood material core a vacuum is applied.

10. Process as defined in any of claims 5 to 9, characterized in that the impregnating agent is heated, in particular, to approximately 50 to 60°C.

11. Process as defined in any of claims 5 to 10, characterized in that the wood material core is heated immediately prior to the impregnation.

12. Process as defined in claim 11, characterized in that the wood material core is subjected to a temperature of between 150°C and 350°C, in particular of approximately 300°C.

13. Process as defined in claim 11 or 12, characterized in that the wood material core is acted upon, in particular sprayed, with a liquid, in particular with water, prior to heating.

14. Apparatus for carrying out the process as defined in claim 5, characterized in that in the direction of feed an impregnating device (18) is arranged after a feeding device (16) for the wood material core (12) and before an extruding device (20) for applying the plastic outer layer, said impregnating device having a through channel (18a) for the wood material core (12), said channel being closed except for an inlet opening and an outlet opening having a shape adapted to the cross-sectional shape of the wood material core (12), and that two opposite walls of the through channel (18a) are provided with openings for supplying the water or the salt solution to the one side and for applying a vacuum to the other side.

15. Apparatus as defined in claim 14, characterized in that a line (18b) for impregnating agent is connected to the supply openings of the through channel (18a), said line being provided with a volumeter (18c) and a control device connected therewith for measuring the amount of water or salt solution supplied.

16. Apparatus as defined in claim 14 or 15, characterized in that a hygrometer (30) is provided between the impregnating device (18) and the extruding device (20) for determining the moisture content of the wood material core (12).

17. Apparatus as defined in claim 16, characterized in that the vacuum source (18e) and/or the water volume control device is controllable by the hygrometer (30).

18. Apparatus as defined in any of claims 14 to 17, characterized in that a heating device (14) is arranged before the impregnating device (18) for heating the wood material core (12).

19. Apparatus as defined in claim 18, characterized in that a device (13) is connected to the inlet side of the heating device (14) for acting on the wood material core (12) with water or an aqueous salt solution.

20. Apparatus as defined in claim 18 or 19, characterized in that the heating device (14) is arranged before the feeding device (16).

21. Apparatus as defined in any of claims 14 to 20, characterized in that the impregnating device (18) is arranged immediately in front of the extruding device (20).

## Revendications

1. Plinthe avec un noyau en matériau à base de bois, recouvert d'une couche extérieure en matière synthétique, en particulier d'une couche extérieure appliquée par extrusion, en matière synthétique thermoplastique, de préférence constituant un enrobage, caractérisée en ce que le noyau en matériau à base de bois est composé d'un bois en couches collé ou d'un matériau à base de bois contenant des fibres de bois et un liant, et en ce que les cellules ligneuses contiennent lors du montage de la plinthe une quantité d'eau dépassant la teneur en eau naturelle du matériau à base de bois.

2. Plinthe selon la revendication 1, caractérisée en ce que les cellules ligneuses contiennent un sel hygroscopique.

3. Plinthe selon la revendication 2, caractérisée en ce que le sel est du sel de table, du chlorure de magnésium, du chlorure de potassium ou un mélange d'au moins deux de ces sels.

4. Plinthe selon la revendication 2 ou 3, caractérisée en ce que la teneur en eau du sel du matériau à base de bois, directement après le revêtement avec la matière synthétique, est d'au moins à peu près 7 % en poids.

5. Procédé de fabrication d'une plinthe selon la revendication 1, caractérisé en ce que, lors d'un procédé en continu, on commence par imprégner le noyau en matériau à base de bois avec de l'eau ou une solution aqueuse d'un sel hygroscopique, en appliquant sur le noyau en matériau à base de bois, transversalement par rapport à sa direction de défilement, une différence de pression et l'eau ou la solution aqueuse étant amenée, du côté où la pression est la plus élevée, et en ce que la couche extérieure en matière synthétique thermoplastique étant appliquée sur le noyau en matériau à base de bois par extrusion, avant que l'allongement, provoqué par l'apport de produit d'imprégnation, du noyau en matériau à base de bois ait atteint son maximum.

6. Procédé selon la revendication 5, caractérisé en ce qu'on utilise une solution de sel de cuisine.

7. Procédé selon la revendication 5 ou 6, caractérisé en ce qu'on utilise une solution de sel d'une teneur d'à peu près 20 à 28 %.

8. Procédé selon l'une des revendications 5 à 7, caractérisé en ce que la différence de pression est d'au moins 0,3 bar.

9. Procédé selon l'une des revendications 5 à 8, caractérisé en ce que l'eau ou la solution de sel est amenée sous pression d'un côté du noyau en matériau à base de bois et un vide est appliqué sur le côté opposé du noyau en matériau à base de bois.

10. Procédé selon l'une des revendications 5 à 9, caractérisé en ce que le produit d'imprégnation est chauffé, en particulier à une température d'à peu près 50 à 60 °C.

11. Procédé selon l'une des revendications 5 à 10, caractérisé en ce que le noyau en matériau à base de bois est chauffé immédiatement avant imprégnation.

12. Procédé selon la revendication 11, caractérisé en ce que le noyau en matériau à base de bois est exposé à une température comprise entre 150 °C et 350 °C, en particulier d'à peu près 300 °C.

13. Procédé selon la revendication 11 ou 12, caractérisé en ce qu'avant chauffage, le noyau en matériau à base de bois est exposé à un liquide, en particulier à de l'eau, en particulier par aspersion.

14. Installation pour mettre en oeuvre le procédé selon la revendication 5, caractérisée en ce qu'un dispositif d'imprégnation (18) est disposé, dans le sens de progression, après un dispositif d'avancement (16) destiné au noyau en matériau à base de bois (12) et avant un dispositif d'extrusion (20) destiné à appliquer la couche extérieure en matière synthétique, dispositif d'imprégnation (18) comportant pour le noyau en matériau à base de bois (12) un canal de passage (18a), fermé jusqu'à une ouverture d'entrée et une ouverture de sortie, dont la forme est adaptée à celle de la section transversale du noyau en matériau à base de bois (12), et en ce que deux parois, se faisant face, du canal de passage (18a) sont pourvues d'ouvertures destinées à amener l'eau ou la solution de sel, d'un côté, et à appliquer un vide, de l'autre côté.

15. Installation selon la revendication 14, caractérisée en ce qu'aux ouvertures d'amenée du canal de passage (18a) est raccordée une conduite de produit d'imprégnation (18b), pourvue d'un débitmètre (18c) et d'un dispositif de commande lui étant relié, pour doser la quantité d'eau ou la quantité de solution de sel amenée.

16. Installation selon la revendication 14 ou 15, caractérisée en ce qu'un hygromètre (30), destiné à déterminer la teneur en humidité du noyau en matériau à base de bois (12), est prévu entre le dispositif d'imprégnation (18) et le dispositif d'extrusion (20).

17. Installation selon la revendication 16, caractérisée en ce que la source de vide (18e) et/ou le dispositif de commande de quantité d'eau est (sont) susceptibles (s) d'être commandés par l'hygromètre (30).

18. Installation selon l'une des revendications 14 à 17, caractérisée en ce qu'un dispositif de chauffage (14), destiné à chauffer le noyau en matériau à base de bois (12), est disposé avant le dispositif d'imprégnation (18).

19. Installation selon la revendication 18, caractérisée en ce qu'un dispositif (13), destiné à exposer le noyau en matériau à base de bois (12) à de l'eau ou à une solution de sel aqueuse est monté en amont du dispositif de chauffage (14).

20. Installation selon la revendication 18 ou 19, caractérisée en ce que le dispositif de chauffage (14) est disposé avant le dispositif d'avancement (16).

21. Installation selon l'une des revendications 14 à 20, caractérisée en ce que le dispositif d'imprégnation (18) est disposé immédiatement avant le dispositif d'extrusion (20).
